# EUROPÄISCHE PATENTSCHRIFT

(11) **EP 1 412 577 B1**
(45) Veröffentlichungstag und Bekanntmachung des Hinweises auf die Patenterteilung: **04.04.2007**
(21) Anmeldenummer: 02754877.5
(22) Anmeldetag: 12.07.2002
(51) Int. Cl.: D06N 7/00, A47G 27/04, B60N 3/04

(54) **FLACHGENADELTES NADELVLIES AUS NATUR- UND/ODER SYNTHETIKFASERN**
FLAT-NEEDLED NEEDLE PUNCHED NONWOVEN CONSISTING OF NATURAL AND/OR SYNTHETIC FIBRES
NON-TISSE AIGUILLETE A AIGUILLES PLATES, EN FIBRES NATURELLES ET/OU SYNTHETIQUES

(30) Priorität: 18.07.2001 DE 10134934
(43) Veröffentlichungstag der Anmeldung: 28.04.2004
(73) Patentinhaber: HP-CHEMIE PELZER RESEARCH & DEVELOPMENT Ltd., Waterford, County Waterford (IE)
(72) Erfinder: BRADE-SCHOLZ, Gabrielle, 47906 Kempen (DE); MANGOLD, Martin, 69151 Neckargemünd (DE); MEISER, Dieter, 72458 Albstadt (DE)
(74) Vertreter: Jönsson, Hans-Peter
(86) Internationale Anmeldenummer: PCT/EP2002/007773
(87) Internationale Veröffentlichungsnummer: WO 2003/021032

(56) Entgegenhaltungen:
- DE-A- 2 405 095
- FR-A- 1 118 472
- FR-A- 2 413 211
- PATENT ABSTRACTS OF JAPAN vol. 1996, no. 04, 30. April 1996 (1996-04-30) & JP 07 315099 A (SAN CHEM KK), 5. Dezember 1995 (1995-12-05)
- DATABASE WPI Section Ch, Week 197619 Derwent Publications Ltd., London, GB; Class A93, AN 1976-35313X XP002223668 & JP 51 011661 B (NIPPON CLOTH KOGYO KK), 13. April 1976 (1976-04-13)

## Beschreibung

Gegenstand der Erfindung ist ein flachgenadeltes Nadelvlies aus Natur- und/oder Synthetikfasern.

DE 41 14 140 A1 betrifft textile Flächengebilde, bei denen die Bindung der Fasern durch thermoplastische Polyamide erfolgt. Der Vorteil der textilen Flächengebilde liegt darin, dass diese nach Gebrauch für eine Wiederverwertung geeignet sind. Darüber hinaus werden bei der Herstellung der textilen Flächengebilde bisher in Kauf genommene Nachteile, zu beanstandende Gerüche und unerwünschte Zersetzungsprodukte ausgeschlossen.

DE 43 05 428 C1 beschreibt einen aus einem Flachvlies gebildeten Bodenbelag, der an seiner Unterseite Insel-artig und integral ausgebildete Noppen aufweist, welche aus einer Vielzahl von einzelnen Fasern bestehen. Auf seiner Oberseite weist der Bodenbelag vorzugsweise eine Struktur auf. Die Strukturen beider Seiten werden dabei mittels Nadelung ausgebildet. Beim Verlegen des Bodenbelags kommen die Noppen auf den Unterbelagsboden zum Liegen. Dadurch entsteht auf der Unterseite des Bodenbelags ein Kanalsystem, welches ein Abfließen von Wasser begünstigt. Ein solcher Maßen ausgebildeter Bodenbelag wird vorzugsweise im Freien, beispielsweise als Tennisplatzbelag, eingesetzt, wobei in die Vertiefungen auf der Oberseite Granulat eingebracht werden kann.

DE 44 44 030 A1 beschreibt einen Bodenbelag, insbesondere für Tennisplätze. Dieser besteht aus einem Teppichboden-artigen Basisbelag und einer auf diesen aufgebrachten, aus einzelnen, losen Partikeln bestehenden Rutsch-Bestreuung. Die Partikel der Rutsch-Bestreuung sind jeweils mit einer weitgehend definierten Querschnittsform und Länge aus Kunststoff extrudiert, wobei jeweils die Länge zumindest annähernd gleich einer etwa mittig über den Querschnitt verlaufenden Partikel-Breite beziehungsweise -Höhe ist.

DE 198 12 925 A1 beschreibt dreidimensionale, formstabile Formteile auf Basis von strukturierten Nadelvliesen. Die Nadelvliese aus thermoplastischen Fasern mit einer ersten Schicht aus einer Mischung von Polypropylen (PP)-Fasern und Polyethylen(PE)-Fasern und einer zweiten und gegebenenfalls weiteren Schichten aus einer Mischung von PP-Fasern und PE-Fasern wird aus Bikomponentenfasern hergestellt, bestehend aus einer Mischung aus PP und PE; oder aus einer Mischung dieser Bikomponentenfasern und PP-Fasern und/oder PE-Fasern, wobei die beiden Schichten sowohl durch Vernadelung als auch durch geschmolzene oder angeschmolzene Fasern beziehungsweise Faserteilen des PE-Anteils der beiden Schichten verfestigt und miteinander verbunden sind.

DE 24 05 095 beschäftigt sich mit Belägen zum Dränieren von Wand- und Bodenflächen, welche aus flachgenadelten Nadelvliesen bestehen, mit einem thermoplastischen Material beschichtet sind und zapfenartige Erhebungen aufweisen. Es wird erwähnt, dass die gebildeten Zapfen einen zusätzlichen Rutschsicherungseffekt des Belags auf dem Fußboden erzeugen können.

Demgegenüber besteht die Aufgabe der vorliegenden Erfindung in der Bereitstellung eines neuen flachgenadelten Nadelvlieses aus Natur- und/oder Synthetikfasern mit einer ausgeprägten Antirutschwirkung auf der Oberseite des Nadelvlieses.

Die vorgenannte Aufgabe wird in einer ersten Ausführungsform gelöst durch ein flachgenadeltes Nadelvlies aus Natur- und/oder Synthetikfasern mit einem Flächengewicht im Bereich von 200 bis 1600 g/m², dadurch gekennzeichnet, dass ein zehntel bis einhundertstel wenigstens einer der beiden Hauptoberflächen eine Oberflächenbeschichtung in Form eines Musters aufweist, wobei das Muster Noppen, Kreise, Linien und/oder Figuren umfasst, und wobei die Oberflächenbeschichtung die Hauptoberfläche um 0,1 bis 1 mm überragt und sich die Oberflächenbeschichtung bis in eine Tiefe von 0,1 bis 0,5 mm der Hauptoberfläche erstreckt.

Die erfindungsgemäßen Nadelvliese sind gegenüber bisher bekannten textilen Flächengebilden, das heißt üblichen Teppichen, sehr viel preisgünstiger. Dies gilt nicht nur für Verkehrsmittel sondern auch für Immobilien und Freiflächen, wie beispielsweise Sportplätze. Insbesondere bei Verwendung preisgünstiger Fasern ist es mit Hilfe der vorliegenden Erfindung möglich, einen besonders preisgünstigen Belag herzustellen.

Hochgenadelte Nadelvliese (Diloure) sind für die vorliegende Erfindung nicht geeignet, da diese eine ungenügende Einbindung der Oberflächenbeschichtung in Form eines Musters nicht in ausreichendem Maße erzielen.

In einer besonderen Ausführungsform der vorliegenden Erfindung umfasst das Basismaterial des Vlieses Polypropylen (PP), Polyethylen (PE), Polyethylenterephthalat (PET) und/oder Polyamid (PA) im wesentlichen in Faserform. Alternativ dazu ist es selbstverständlich auch möglich, dass man anstelle der synthetischen Fasern auch Pflanzenfasern einsetzt. Gegebenenfalls können naturgemäß auch Gemische aus Naturfasern und Synthetikfasern eingesetzt werden.

Naturfasern im Sinne der vorliegenden Erfindung werden allgemein definiert als natürliche, linienförmige Gebilde, die sich textil verarbeiten lassen. Sie können von Pflanzenteilen gewonnen oder das Haarkleid von Tieren bilden oder von Kokons der Seidenspinne gewonnen werden oder auch mineralisch natürlichen Ursprungs sein. Die Pflanzenfasern können Samenfasern, beispielsweise Baumwolle, die Fruchtwandfasern beispielsweise Kapok, die Bastfasern beispielsweise Flachs, Hanf und/oder Jute usw. oder die Hartfasern, beispielsweise Sisal, Kokos oder ähnliches sein.

Besonders bevorzugt im Sinne der vorliegenden Erfindung beträgt das Flächengewicht der erfindungsgemäßen flachgenadelten Nadelvliese 200 bis 1000 g/m². Auch hierbei gilt, dass es sich hierbei um das Gesamtgewicht aus Nadelvlies und Oberflächenbeschichtung handelt.

Eine bevorzugte Ausführungsform der vorliegenden Erfindung besteht darin, dass lediglich ein zehntel bis ein fünfzigstel wenigstens einer der beiden Hauptoberflächen eine Oberflächenbeschichtung in Form eines Musters aufweist. In gleicher Weise ist es selbstverständlich auch möglich, nicht nur eine sondern auch beide Hauptoberflächen des Nadelvlieses mit der gewünschten Oberflächebeschichtung zu versehen.

Das Muster der Oberflächenbeschichtung kann geometrisch über eine oder beide der Hauptoberflächen verteilt sein. Alternativ dazu ist es selbstverständlich auch möglich, das Muster lediglich auf Teilbereichen der Hauptoberflächen zu beschränken.

Bevorzugte Muster im Sinne der vorliegenden Erfindung umfassen Noppen, Kreise, Linien und/oder Figuren. So ist es beispielsweise möglich, graphische Ornamente wie beispielsweise Logos auf ein Nadelvlies aufzubringen.

Ein wesentlicher Kern der vorliegenden Erfindung besteht darin, dass die Oberflächenbeschichtung die Hauptoberfläche des Nadelvlieses überragt. Im Sinne der vorliegenden Erfindung überragt die Oberflächenbeschichtung die Hauptoberfläche um 0,1 bis 1 mm, insbesondere 0,1 bis 0,5 mm.

Wesentlich im Sinne der vorliegenden Erfindung ist es, dass sich die Oberflächenbeschichtung bis in eine Tiefe von 0,1 bis 0,5, insbesondere 0,1 bis 0,3 mm der Hauptoberfläche des Nadelvlieses erstreckt.

Das Material der Oberflächenbeschichtung kann aus verschiedensten Kategorien ausgewählt werden. Besonders bevorzugt im Sinne der vorliegenden Erfindung werden thermoplastische oder duroplastische Materialien ausgewählt. Als thermoplastisches Material kommt beispielsweise Polypropylen (PP), Polyethylen (PE), Polyurethan (PUR), Polyethylenterephthalat (PET), Polyamid (PA) und/oder Polyvinylchlorid (PVC) in Frage. Als duroplastisches Material im Sinne der vorliegenden Erfindung wird Polyurethan besonders bevorzugt. Die Antirutschwirkung kann beispielsweise durch mineralische Zusätze verbessert werden. Auch ist eine elektrisch leitende Ausrüstung der Oberflächenbeschichtung möglich, die für eine Antistatikwirkung (Computerräume) oder auch Alarmeinrichtung geeignet ist.

Die Herstellung des erfindungsgemäßen Nadelvlieses ist beispielsweise dadurch gekennzeichnet, dass man auf ein flachgenadeltes Nadelvlies eine Oberflächenbeschichtung in Form eines Musters mittels einer Walze nach an sich bekannten Druckverfahren aufbringt oder aufspritzt. Die Oberflächenbeschichtung in Form eines Musters kann vor oder nach der Verdichtung des Nadelvlieses aufgebracht werden. Besonders bevorzugt im Sinne der vorliegenden Erfindung bringt man die Oberflächenbeschichtung vor einer Vorverdichtung des Nadelvlieses auf. Wird dieses vor einer Vorverdichtung des Nadelvlieses durchgeführt, so ist die Eindringtiefe der Oberflächenbeschichtung in das Nadelvlies von geringer Höhe.

Darüber hinaus ist es auch möglich, die Oberflächenbeschichtung in vorgeprägten Vertiefungen des Nadelvlieses einzubringen, beispielsweise einzugießen. Somit können optisch planebene Nadelvliese hergestellt werden, die die Antirutschwirkung erst bei Druckbelastung entfalten.

Besonders bevorzugt im Sinne der vorliegenden Erfindung werden die Nadelvliese als Bodenbelag, beispielsweise in Verkehrsmitteln, insbesondere Kraftfahrzeugen, Flugzeugen Schiffen und Eisenbahnwagen sowie als Kofferraumauskleidung in Kraftfahrzeugen oder Immobilien, insbesondere als Belag von Sportflächen, beispielsweise Tennisplätzen eingesetzt.

## Patentansprüche

1. Flachgenadeltes Nadelvlies aus Natur- und/oder Synthetikfasern mit einem Flächengewicht im Bereich von 200 bis 1600 g/m², **dadurch gekennzeichnet, dass** ein zehntel bis einhundertstel wenigstens einer der beiden Hauptoberflächen eine Oberflächenbeschichtung in Form eines Musters aufweist, wobei das Muster Noppen, Kreise, Linien und/oder Figuren umfasst und wobei die Oberflächenbeschichtung die Hauptoberfläche um 0,1 bis 1 mm überragt und sich die Oberflächenbeschichtung bis in eine Tiefe von 0,1 bis 0,5 mm der Hauptoberfläche erstreckt.

2. Nadelvlies nach Anspruch 1, **dadurch gekennzeichnet, dass** das Basismaterial Polypropylen, Polyethylen, Polyethylenterephthalat und/oder Polyamid umfasst.

3. Nadelvlies nach Anspruch 1 oder 2, **dadurch gekennzeichnet, dass** das Basismaterial Pflanzenfasern umfasst.

4. Nadelvlies nach Anspruch 3, **dadurch gekennzeichnet**, **das** die Pflanzenfasern ausgewählt sind aus Samenfasern, insbesondere Baumwolle; Fruchtwandfasern, insbesondere Kapok; Bastfasern, insbesondere Flachs, Hanf und/oder Jute sowie Hartfasern, insbesondere Sisal und/oder Kokos, einschließlich deren Gemische.

5. Nadelvlies nach einem der Ansprüche 1 bis 4, **dadurch gekennzeichnet, dass** das Flächengewicht 200 bis 1000 g/m² beträgt.

6. Nadelvlies nach einem der Ansprüche 1 bis 5, **dadurch gekennzeichnet, dass** ein zehntel bis ein fünfzigstel wenigstens einer der beiden Hauptoberflächen eine Oberflächenbeschichtung in Form eines Musters aufweist.

7. Nadelvlies nach einem der Ansprüche 1 bis 6, **dadurch gekennzeichnet, dass** das Muster der Oberflächenbeschichtung geometrisch über eine gesamte Hauptoberfläche oder Teile davon verteilt ist.

8. Nadelvlies nach einem der Ansprüche 1 bis 7, **dadurch gekennzeichnet**, **das** die Oberflächenbeschichtung die Hauptoberfläche 0,1 bis 0,5 mm überragt.

9. Nadelvlies nach Anspruch 9, **dadurch gekennzeichnet, dass** sich die Oberflächenbeschichtung bis in eine Tiefe von 0,1 bis 0,3 mm der Hauptoberfläche erstreckt.

10. Nadelvlies nach einem der Ansprüche 1 bis 9, **dadurch gekennzeichnet, dass** das Material der Oberflächenbeschichtung thermoplastische oder duroplastische Materialien umfasst.

11. Nadelvlies nach Anspruch 10, **dadurch gekennzeichnet, dass** das thermoplastische Material Polypropylen, Polyethylen, Polyurethan, Polyethylenterephthalat, Polyamid und/oder Polyvinylchlorid umfasst.

12. Nadelvlies nach Anspruch 10, **dadurch gekennzeichnet, dass** das duroplastische Material Polyurethan umfasst.

13. Verfahren zur Herstellung eines Nadelvlieses nach einem der Ansprüche 1 bis 12, **dadurch gekennzeichnet**, **das** man auf ein flachgenadeltes Nadelvlies eine Oberflächenbeschichtung in Form eines Musters mittels einer Walze nach an sich bekannten Druckverfahren aufbringt oder aufspritzt.

14. Verwendung eines Nadelvlieses nach einem der Ansprüche 1 bis 12 als Bodenbelag in Verkehrsmitteln, insbesondere Kraftfahrzeugen, Flugzeugen, Schiffen und Eisenbahnwagen sowie als Kofferraumauskleidung in Kraftfahrzeugen oder Immobilien, Insbesondere als Belag von Sportflächen.

## Claims

1. A flat needle-punched non woven of natural and/or synthetic fibers having a weight per unit area within a range of from 200 to 1600 g/m², **characterized in that** one tenth to one hundredth of at least one of the two main surfaces has a surface coating in the form of a pattern, wherein said pattern comprises burls, circles, lines and/or figures, and wherein said surface coating protrudes above the main surface by 0.1 to 1 mm, and said surface coating extends to a depth of from 0.1 to 0.5 mm of the main surface.

2. The needle-punched non woven according to claim 1, **characterized in that** the base material comprises polypropylene, polyethylene, polyethylene terephthalate and/or polyamide.

3. The needle-punched non woven according to claim 1 or 2, **characterized in that** the base material comprises vegetable fibers.

4. The needle-punched non woven according to claim 3, **characterized in that** said vegetable fibers are selected from seed fibers, especially cotton, fruit wall fibers, especially kapok, bast fibers, especially flax, hemp and/or jute, and hard fibers, especially sisal and/or coconut, including their mixtures.

5. The needle-punched non woven according to any of claims 1 to 4, **characterized in that** said weight per unit area is from 200 to 1000 g/m².

6. The needle-punched non woven according to any of claims 1 to 5, **characterized in that** one tenth to one fiftieth of at least one of the two main surfaces has a surface coating in the form of a pattern.

7. The needle-punched non woven according to any of claims 1 to 6, **characterized in that** said pattern of the surface coating is geometrically distributed over a whole main surface or parts thereof.

8. The needle-punched non woven according to claim 7, **characterized in that** said surface coating protrudes above the main surface by 0.1 to 0.5 mm.

9. The needle-punched non woven according to claim 8, **characterized in that** said surface coating extends to a depth of from 0.1 to 0.3 mm of the main surface.

10. The needle-punched non woven according to any of claims 1 to 9, **characterized in that** the material of said surface coating comprises thermoplastic or thermosetting materials.

11. The needle-punched non woven according to claim 10, **characterized in that** said thermoplastic material comprises polypropylene, polyethylene, polyurethane, polyethylene terephthalate, polyamide and/or polyvinyl chloride.

12. The needle-punched non woven according to claim 10, **characterized in that** said thermosetting material comprises polyurethane.

13. A method for the preparation of the needle-punched non woven according to any of claims 1 to 12, **characterized in that** a surface coating is applied to or sprayed onto a flat needle-punched non woven in the form of a pattern using a roll according to per se known printing methods.

14. Use of a needle-punched non woven according to any of claims 1 to 12 as a floor covering in means of transport, especially motor vehicles, aircrafts, vessels and railway wagons, and as a trunk lining in motor vehicles or real estate objects, especially as a covering for sports grounds.

## Revendications

1. Mat aiguilleté à plat, en fibres naturelles ou synthétiques, présentant une masse surfacique de 200 à 1600 g/m², **caractérisé en ce qu'**une fraction d'un dixième à un centième d'au moins l'une de ses deux surfaces principales présente un revêtement superficiel qui a la forme d'un dessin, lequel dessin comprend des noeuds, des ronds, des lignes et/ou des figures, et lequel revêtement superficiel dépasse de la surface principale d'une hauteur de 0,1 à 1 mm et s'enfonce à une profondeur de 0,1 à 0,5 mm, par rapport au niveau de la surface principale.

2. Mat aiguilleté conforme à la revendication 1, **caractérisé en ce que** le matériau de base comprend un polypropylène, un polyéthylène, un poly(éthylène téréphtalate) et/ou un polyamide.

3. Mat aiguilleté conforme à la revendication 1 ou 2, **caractérisé en ce que** le matériau de base comprend des fibres végétales.

4. Mat aiguilleté conforme à la revendication 3, **caractérisé en ce que** les fibres végétales sont choisies parmi des fibres de graines, en particulier du coton, des fibres de parois de fruit, en particulier du kapok, des fibres d'écorce, en particulier du lin, du chanvre et/ou du jute, et des fibres dures, en particulier des fibres de sisal et/ou de coco, y compris les mélanges de telles fibres.

5. Mat aiguilleté conforme à l'une des revendications 1 à 4, **caractérisé en ce qu'**il présente une masse surfacique de 200 à 1000 g/m².

6. Mat aiguilleté conforme à l'une des revendications 1 à 5, **caractérisé en ce qu'**une fraction d'un dixième à un cinquantième d'au moins l'une de ses deux surfaces principales présente un revêtement superficiel qui a la forme d'un dessin.

7. Mat aiguilleté conforme à l'une des revendications 1 à 6, **caractérisé en ce que** le dessin du revêtement superficiel est réparti géométriquement sur tout ou partie d'une surface principale.

8. Mat aiguilleté conforme à l'une des revendications 1 à 7, **caractérisé en ce que** le revêtement superficiel dépasse de la surface principale d'une hauteur de 0,1 à 0,5 mm.

9. Mat aiguilleté conforme à la revendication 8, **caractérisé en ce que** le revêtement superficiel s'enfonce à une profondeur de 0,1 à 0,3 mm, par rapport au niveau de la surface principale.

10. Mat aiguilleté conforme à l'une des revendications 1 à 9, **caractérisé en ce que** le matériau du revêtement superficiel comprend une matière thermoplastique ou une matière thermodurcissable.

11. Mat aiguilleté conforme à la revendication 10, **caractérisé en ce que** la matière thermoplastique comprend un polypropylène, un polyéthylène, un polyuréthane, un poly(éthylène téréphtalate), un polyamide et/ou un poly(chlorure de vinyle).

12. Mat aiguilleté conforme à la revendication 10, **caractérisé en ce que** la matière thermodurcissable comprend un polyuréthane.

13. Procédé de fabrication d'un mat aiguilleté conforme à l'une des revendications 1 à 12, **caractérisé en ce qu'**on applique, sur un mat aiguilleté à plat, un revêtement superficiel qui a la forme d'un dessin, au moyen d'un rouleau, selon un procédé d'impression connu, ou par pulvérisation.

14. Emploi d'un mat aiguilleté conforme à l'une des revendications 1 à 12 comme revêtement de sol dans les moyens de transport, en particulier les véhicules automobiles, avions, bateaux et voitures ferroviaires, ainsi que comme revêtement de coffre dans les véhicules automobiles, ou dans les immeubles, en particulier comme revêtement de surfaces dans des salles de sport.
